# EUROPÄISCHE PATENTSCHRIFT

(11) **EP 1 438 150 B1**
(45) Veröffentlichungstag und Bekanntmachung des Hinweises auf die Patenterteilung: **14.06.2006**
(21) Anmeldenummer: 02799373.2
(22) Anmeldetag: 19.09.2002
(51) Int. Cl.: B21J 5/00, C21D 7/10

(54) **VORRICHTUNG UND VERFAHREN ZUR HERSTELLUNG FEINKRISTALLINER WERKSTOFFE**
DEVICE AND METHOD FOR PRODUCING MICROCRYSTALLINE MATERIALS
DISPOSITIF ET PROCEDE DE PRODUCTION DE MATERIAUX MICROCRISTALLINS

(30) Priorität: 25.09.2001 AT 15162001
(43) Veröffentlichungstag der Anmeldung: 21.07.2004
(73) Patentinhaber: Austria Wirtschaftsservice Gesellschaft mbH, 1030 Wien (AT)
(72) Erfinder: PIPPAN, Reinhard, A-8700 Leoben (AT)
(74) Vertreter: Babeluk, Michael
(86) Internationale Anmeldenummer: PCT/AT2002/000272
(87) Internationale Veröffentlichungsnummer: WO 2003/026815

(56) Entgegenhaltungen:
- EP-A- 1 044 741
- US-A- 4 721 537
- PATENT ABSTRACTS OF JAPAN vol. 1998, no. 02, 30. Januar 1998 (1998-01-30) -& JP 09 276972 A (NIPPON STEEL CORP), 28. Oktober 1997 (1997-10-28)
- DATABASE WPI Section PQ, Week 199802 Derwent Publications Ltd., London, GB; Class P52, AN 1998-013134 XP002222070 -& JP 09 276972 A (NIPPON STEEL CORP), 28. Oktober 1997 (1997-10-28)

## Beschreibung

Die Erfindung betrifft eine Vorrichtung und ein Verfahren zur Herstellung submikro- oder nanokristalliner Werkstoffe durch mehrfache plastische Verformung einer Werkstoffprobe, wobei die äußere Form der Werkstoffprobe nach der ersten Verformung im Wesentlichen jener nach der letzten Verformung entspricht, (siehe 2.B. US-A-4 721 537).

Submikro- oder nanokristalline Werkstoffe, insbesondere aus Metallen, Legierungen, bzw. intermetallischen Verbindungen, sind für ein breites Anwendungsgebiet bestens geeignet und weisen insbesondere eine sehr hohe Festigkeit auf. Solche Werkstoffe werden seit den 80-er Jahren z.B. auf pulvermetallurgischem Weg hergestellt. Metallische Werkstoffe, die auf solche Art hergestellt werden, weisen jedoch leider eine relativ geringe Duktilität auf.

Seit einiger Zeit sind neue Verfahren bekannt, bei welchen eine Werkstoffprobe einer mehrfachen plastischen Verformung unterzogen wird, wodurch submikrokristalline bzw. nanokristalline Werkstoffe erzeugt werden können. Diese Werkstoffe weisen zusätzlich folgende Vorteile auf:
- relativ gute Duktilität
- superplastische Umformbarkeit bei relativ tiefen Temperaturen
- Absenkung der spröd-duktil Übergangstemperatur

Aus der Literatur sind dazu im wesentlichen drei Herstellungsverfahren bekannt:
1.) High Pressure Torsion HPT
2.) Equal Channel Angle Extrusion ECA
3.) Cyclic Extrusion Compression Method CEC

Eine Übersicht über die ersten beiden Verfahren ist in den Artikeln von V. M. SEGAL, Material Science and Engineering, A271, 322-333, 1999 und V. M. SEGAL, Material Science and Engineering, A197, 157-164, 1995 zu finden. Die dritte Methode wurde durch J. RICHERT, M. RICHERT , Aluminium 62, 604, 1986, beschrieben. Die bekannten Verfahren werden anhand der schematischen Abbildungen in den Figuren 1 bis 3 näher beschrieben.

Beim HPT-Verfahren gemäß Fig. 1 befindet sich die zu verformende Werkstoffprobe 1 in einer zylindrischen Ausnehmung einer druckfesten Form 2 und wird mit einem Druckstempel 3 mit zylindrischem Querschnitt mit Druck beaufschlagt.

Durch eine Drehbewegung der Form 2 oder des Druckstempels 3 um die gemeinsame Achse kommt es zu einer Hochdrucktorsionsverformung der Probe 1, welche allerdings sehr inhomogen verläuft, da im Bereich der Drehachse eine geringere Verformung als im Umfangsbereich aufgebracht wird.

Bei dem in Fig. 2 dargestellten ECA-Verfahren ist in einer druckfesten Form 2 ein abgewinkelter Kanal ausgeformt, durch welchen die Werkstoffprobe 1 mit Hilfe eines Stempels 3 durchgepresst wird. Nach der Entnahme der Werkstoffprobe aus dem abgewinkelten Kanal wird diese wieder - wie strichliert angedeutet - an der Seite des Druckstempels 3 in die Form 2 eingebracht, wobei bis zum Erreichen der gewünschten Feinstruktur weitere gleichartige Verformungsschritte durchgeführt werden können. Im Unterschied zu anderen plastischen Verformungsschritten, wie Walzen oder Schmieden behält bei dieser Art der Verformung die Werkstoffprobe ihre äußere Form im Wesentlichen bei, das heißt, die äußere Form der Werkstoffprobe nach der ersten Verformung entspricht im Wesentlichen jener nach der letzten Verformung, auch wenn viele derartige Verformungsschritte nacheinander durchgeführt werden.

Unterschiedliche Ausführungsvarianten des ECA-Verfahrens sind beispielsweise in der US 6,209,379 B1 der US 5,513,512 A und der US 5,850,755 A geoffenbart. Die an erster Stelle genannte US 6,209,379 B1 beschreibt eine Vorrichtung und ein Verfahren zur Herstellung plastisch verformter Teile beispielsweise aus einer Aluminiumlegierung. Wie insbesondere aus den Abbildungen, Fig. 5a bis 5c ersichtlich, wird ein ECA-Verfahren (Equal Channel Angle Extrusion) angewandt, bei welchem in einer druckfesten Form ein im rechten Winkel abgewinkelter Kanal mit einem kreisförmigen Querschnitt ausgeformt ist, durch welchen die Werkstoffprobe mit Hilfe eines Stempels durchgepresst wird. Nach der Entnahme der Werkstoffprobe aus dem abgewinkelten Kanal wird diese wieder, wie in Fig. 5b angedeutet, in die druckfeste Form eingebracht, wobei bis zum Erreichen der gewünschten Feinstruktur weitere gleichartige Verformungsschritte durchgeführt werden können. Als Nachteil des ECA-Verfahrens sind die relativ großen Reibkräfte zwischen Form und Werkstoffprobe anzuführen.

In Fig. 3 wird das CEC-Verfahren skizziert, bei welchem die druckfeste Form 2 einen zylindrischen Kanal mit einer Verjüngung aufweist. Die Werkstoffprobe 1 wird mit Hilfe eines ersten Druckstempels 3 durch die zylindrische Verjüngung des Kanals gegen den Druck eines zweiten Druckstempels 3 durchgepresst, wobei die Probe einer Kompression mit anschließender Extrusion unterworfen wird. Danach wird die Bewegungsrichtung der beiden Druckstempel 3 umgekehrt und die Werkstoffprobe 1 wieder durch die zylindrische Verjüngung durchgepresst. Auch hier bleibt die äußere Form der Werkstoffprobe im Wesentlichen unverändert und die zyklische Verformung kann bis zur Erreichung der gewünschten Feinstruktur wiederholt werden.

Nachteilig bei den beiden Verfahren gemäß Fig. 2 und 3 ist die inhomogene Verformung in den beiden Endbereichen der Werkstoffprobe 1, sowie der relativ große Kraftaufwand zur Überwindung der Reibkräfte zwischen Form und Werkstoffprobe.

Weiters ist aus der DE 29 14 254 A1 ein Verfahren und eine Vorrichtung zum Drucksintern bekannt geworden. Das Ausgangsmaterial ist im Gegensatz zur vorliegenden Erfindung keine feste, homogene Werkstoffprobe, sondern eine Masse M aus teilchenförmigem Material, welches durch Aufbringen erster, zweiter und dritter Druckkräfte in aufeinander normal stehenden Richtungen zu einem Endprodukt druckgesintert wird. Dazu sind Mittel zum Erhitzen der Masse M notwendig, die sich zum Zuführen einer Sinterhitze eignen, z.B. eine Induktionsheizeinheit mit einer die Masse M umgebenden Spule oder eine elektrische Heizeinheit mit gegenüberliegenden stromleitenden Elektroden. Bei der Herstellung feinkristalliner, vorzugsweise submikro- oder nanokristalliner Werkstoffe, wäre die Wärmezufuhr kontraproduktiv und würde zu einer Vergröberung des Korngefüges führen.

Schließlich ist aus der JP 08-188838 A eine Vorrichtung bekannt, mit welcher eine homogene Partikelverteilung in teilchenverstärkten Aluminiumlegierungen erreicht werden soll. Dazu wird in einer ersten Ausführungsvariante eine Variante des ECA-Verfahren beschrieben, bei welcher zwei abgewinkelte Kanäle in Form eines Kreuzkanals kombiniert werden, wobei allerdings auch hier - wie bei allen ECA-Verfahren - die Probe um mehr oder weniger ausgebildete Kanten (Richtungsänderung um 90°) gepresst werden muss, wobei große Reibkräfte entstehen.

In einer zweiten Ausführungsvariante der JP 08-188838 A werden jeweils zwei gegenüberliegende Druckstempel verwendet, welche durch ihre konische Form bei der paarweisen Bewegung aneinander gleitend geführt werden und so das Volumen und die Form des Innenraums verändern. Als Nachteil sind neben einer völlig anderen Zielsetzung die hohen Reibkräften der aneinander geführten Druckstempel anzuführen.

Aufgabe der vorliegenden Erfindung ist es eine Vorrichtung bzw. ein Verfahren zur Herstellung feinkristalliner, vorzugsweise submikro- oder nanokristalliner Werkstoffe durch mehrfache plastische Verformung einer Werkstoffprobe vorzuschlagen, wobei bei relativ geringem Energieaufwand homogene, submikro- oder nanokristalline Werkstoffe entstehen sollen.

Diese Aufgabe wird erfindungsgemäß durch ein Verfahren gemäß Anpruch 1 oder eine Vorrichtung gemäß Anspruch 8 gelöst.

Zur Durchführung des Verfahrens weist die erfindungsgemäße Vorrichtung eine druckfeste Form mit einem im wesentlichen quader- oder würfelförmigen Innenraum auf, wobei zumindest eine der den Innenraum begrenzenden Wandflächen als in Richtung des Innenraumes beweglicher Druckstempel ausgebildet ist, nach dessen Druckbeaufschlagung sich die Werkstoffprobe im Wesentlichen normal zur Druckrichtung in einen freien Bereich der druckfesten Form ausdehnt. Die Vorteile des erfindungsgemäßen Verfahrens liegen auf der Hand. Es wird jeweils die gesamte Werkstoffprobe in den Verformungsprozess einbezogen, so dass eine äußerst homogene Verformung erzielt werden kann. Weiters kann sich die Probe bei jeder Druckverformung in die auf die Richtung der Druckeinwirkung normal stehenden Raumrichtungen im wesentlichen ungehindert bis zu einer Grenzfläche ausdehnen, so dass Reibungsverluste weitgehend vermieden werden können.

Durch mehrfache plastische Verformung kann z.B. die Festigkeit von rekristallisiertem Reinkupfer von ca. 60 MPa auf 500 MPa gesteigert werden, ohne deutliche Einbußen in der Bruchdehnung. Intermetallische Ni₃Al-Werkstoffe sind relativ spröde. Durch eine derartige Behandlung können sie eine beachtliche Duktilität erlangen. Rekristallisiertes Reinchrom hat eine Sprödduktil-Übergangstemperatur von etwa 300°C. In einem durch mehrfache plastische Verformung hergestellten submikrokristallinen Reinchrom liegt die Spröd-Übergangstemperatur unter Raumtemperatur.

Erfindungsgemäß ist es auch möglich, dass nach dem Schritt b eine Druckverformung der Werkstoffprobe entlang einer dritten von drei im Wesentlichen normal aufeinander stehenden Raumrichtungen erfolgt, wobei nach einer freien Ausdehnung der Probe in zumindest eine der beiden anderen Raumrichtungen Grenzen gesetzt werden.

Vom besonderen Vorteil ist es, wenn pro Verformungsschritt ein Verformungsweg von über 30 %, vorzugsweise von 50 bis 60 % der Dicke der Werkstoffprobe in Verformungsrichtung durchgeführt wird. Zur Erzielung eines Gefüges mit Submikrometerkörnung sowie von Großwinkelkorngrenzen > 15° (Verkippung der Nachbarkörner) sind 8 bis 10 Verformungsschritte notwendig. Mit zunehmender Zyklenzahl nimmt die Korngröße weiter ab und die Missorientierung (Verkippung) der Nachbarkörner zu.

Erfindungsgemäß wird zur Verformung der Werkstoffprobe zumindest ein Druckstempel verwendet, welcher abwechselnd auf unterschiedliche Begrenzungsflächen der Werkstoffprobe einwirkt, welche Begrenzungsflächen einen Winkel von im Wesentlichen 90° einschließen.

Die Erfindung wird im Folgenden anhand von schematischen Zeichnungen näher erläutert. Es zeigen die
- Fig. 1 bis 3: bereits eingangs beschriebene Vorrichtungen zur Herstellung feinkristalliner Werkstoffe gemäß Stand der Technik, die
- Fig. 4a bis 4c: eine erste Ausführungsvariante einer Vorrichtung zur Herstellung feinkristalliner Werkstoffe in den Arbeitsstellungen a bis c sowie die
- Fig. 5 und 6: Ausführungsvarianten der erfindungsgemäßen Vorrichtung gemäß Fig. 4a bis 4c.

Die einfachste Ausführungsvariante der erfindungsgemäßen Vorrichtung wird in den Fig. 4a bis 4c dargestellt. Die Werkstoffprobe 1, welche im wesentlichen einem Quader entspricht, weist zueinander parallele Deckflächen A, B und C auf, und ist einem im Wesentlichen quader- oder würfelförmigen Innenraum einer druckfesten Form 2 angeordnet. Die einzelnen Wandflächen der druckfesten Form 2 sind mit 4 (Bodenfläche), 5 (Deckfläche) und 6 (Seitenflächen) gekennzeichnet. Im dargestellten Beispiel ist eine der Wandflächen 4 bis 6, nämlich die Deckfläche 5, als in Richtung des Innenraumes beweglicher Druckstempel 3 mit einem rechteckigen oder quadratischen Querschnitt ausgebildet.

Zur Durchführung des Verfahrens wird die Werkstoffprobe 1 zunächst wie in Fig. 4a dargestellt in die druckfeste Form 2 eingesetzt, wobei die Deckfläche A der Probe am Druckstempel 3 anliegt. Danach erfolgt gemäß Fig. 4b eine Druckverformung der Probe, wobei der Druckstempel 3 im dargestellten Beispiel einen Verformungsweg von etwa 50 % der Dicke bzw. Höhe der Werkstoffprobe in Verformungsrichtung zurücklegt. Die Probe dehnt sich normal zur Druckrichtung in den freien Bereich 7 der druckfesten Form 2 aus, bis die Ausdehnung durch die Seitenflächen 6 begrenzt wird. Dadurch entsteht wieder eine Werkstoffprobe gleicher oder sehr ähnlicher äußerer Form wie in Fig. 4a mit den Begrenzungsflächen A bis C. Schließlich wird die Probe gedreht und für die nächste Verformung gemäß Fig. 4c in die Form 2 eingesetzt. Es ist allerdings auch möglich, die Werkstoffprobe in Fig. 4c zusätzlich um die Achse a zu drehen, um den Druckstempel 3 im nächsten Verformungsschritt auf die Fläche C einwirken zu lassen. Das führt zu einer homogeneren Verformung der Werkstoffprobe da in zyklischer Weise nacheinander die Druckeinleitung über die Flächen A, B und C der Werkstoffprobe erfolgt.

Bei den Ausführungsvarianten gemäß Fig. 5 und 6 werden zwei bzw. drei Druckstempel 3 verwendet, deren Achsen aufeinander normal stehen. So kann beispielsweise in der Ausführungsvariante gemäß Fig. 5 jeweils einer der beiden Druckstempel 3 festgehalten werden, und somit einen Teil der druckfesten Form 2 bilden, während der andere Druckstempel 3 die Werkstoffprobe 1 verformt. Der Manipulationsaufwand wird dadurch verringert, da die Werkstoffprobe 1 nicht nach jeder Verformung aus der Form 2 entnommen, gedreht und wieder eingesetzt werden muss. Bei den Ausführungen gemäß Fig. 5 und 6 sind jeweils zwei bzw. drei aneinander angrenzende Wandflächen als abwechselnd betätigbare Druckstempel 3 ausgebildet. Bei der Ausführung gemäß Fig. 6 sind die Führungselemente für die drei Druckstempel 3 nur strichliert angedeutet, die Werkstoffprobe wird durch die zyklisch betätigbaren Druckstempel 3 verdeckt.

Weiters kann zur leichteren Entnahme der Werkstoffprobe nach dem Abschluss der zyklischen Verformung zumindest eine der den Innenraum begrenzenden Wandflächen (z.B. die Bodenfläche 4 in der Ausführung gemäß Fig. 4a bis 4c) entfernbar oder verschiebbar ausgeführt sein.

## Patentansprüche

1. Verfahren zur Herstellung submikro- oder nanokristalliner Werkstoffe durch mehrfache plastische Verformung einer Werkstoffprobe, wobei die äußere Form der Werkstoffprobe nach der ersten Verformung im Wesentlichen jener nach der letzten verformung entspricht, **gekennzeichnet durch,** folgende Schritte:
a. Druckverformung der Werkstoffprobe entlang einer ersten von drei im Wesentlichen normal aufeinander stehenden Raumrichtungen, wobei nach einer freien Ausdehnung der Probe in zumindest eine der beiden anderen Raumrichtungen Grenzen gesetzt werden,
b. Druckverformung der Werkstoffprobe entlang einer zweiten von drei im Wesentlichen normal aufeinander stehenden Raumrichtungen, wobei nach einer freien Ausdehnung der Probe in zumindest eine der beiden anderen Raumrichtungen Grenzen gesetzt werden,
c. Fortfahren mit den Schritten a bis b bis eine vorher festgelegte Feinstruktur der Werkstoffprobe erreicht wird, wobei die einzelnen Verformungsschritte bei Temperaturen Tᵥ zwischen Umgebungstemperatur und 0.5 Tₛ durchgeführt werden und Tₛ die Schmelztemperatur des jeweillgen Werkstoffes ist und wobei zur Erzielung von Großwinkelkorngrenzen >15° 8 bis 10 Verformungsschritte durchgeführt werden.

2. Verfahren nach Anspruch 1, **dadurch gekennzeichnet, dass** nach dem Schritt b eine Druckverformung der Werkstoffprobe entlang einer dritten von drei im Wesentlichen normal aufeinander stehenden Raumrichtungen erfolgt, wobei nach einer freien Ausdehnung der Probe in zumindest eine der beiden anderen Raumrichtungen Grenzen gesetzt werden.

3. Verfahren nach Anspruch 1 oder 2, **dadurch gekennzeichnet, dass** pro Verformungsschritt ein Verformungsweg von über 30%, vorzugsweise von 50% bis 60% der Dicke der Werkstoffprobe in Verformungsrichtung durchgeführt wird.

4. Verfahren nach einem der Ansprüche 1 bis 3, **dadurch gekennzeichnet, dass** zwei oder drei Druckstempel verwendet werden deren Achsen aufeinander normal stehen.

5. Vorrichtung zur Durchführung des Verfahrens nach einem der Ansprüche 1 bis 4 zur plastischen Verformung einer Werkstoffprobe (1), welche in einer druckfesten Form (2) vorliegt, mit zumindest einem auf die Werkstoffprobe (1) einwirkenden Duckstempel (3), wobei die druckfeste Form (2) einen im Wesentlichen quaderförmigen Innenraum aufweist, und zumindest eine der den Innenraum begrenzenden Wandflächen (4, 5, 6) als in Richtung des Innenraumes beweglicher Druckstempel (3) ausgebildet ist, nach dessen Druckbeaufschlagung sich die werkstoffprobe (1) im Wesentlichen normal zur Druckrichtung in einen freien Bereich (7) der druckfesten Form (2) ausdehnt, **dadurch gekennzeichnet, dass** drei jeweils aneinander angrenzende Wandflächen als abwechselnd betätigbare Druckstempel (3) ausgebildet sind.

6. Vorrichtung nach Anspruch 5, **dadurch gekennzeichnet, dass** zur Entnahme der Werkstoffprobe (1) zumindest eine der den Innenraum begrenzenden, nicht als Druckstempel (3) ausgebildeten Wandflächen (4), entfernbar oder verschiebbar ausgeführt ist.

## Claims

1. Method for the production of submicro- or nano-crystalline materials by means of multiple plastic deformation of a material specimen, where the outward shape of the specimen after the first deformation is essentially the same as that after the last deformation, **characterized by** the following steps:
a. Deformation by pressure of the specimen along a first of three spatial directions essentially normal to each other, where following the free expansion of the specimen in at least one of the other two spatial dimensions boundaries are imposed,
b. Deformation by pressure of the specimen along a second of three spatial directions essentially normal to each other, where following the free expansion of the specimen in at least one of the other two spatial dimensions boundaries are imposed,
c. Repetition of steps a and b until a predefined fine structure of the specimen has been achieved, where the individual deformation steps are performed at temperatures Tᵥ between ambient temperature and 0.5 Tₛ, Tₛ being the melting temperature of the material treated, and where 8 to 10 deformation steps are carried out to achieve large-angle grain boundaries > 15°.

2. Method according to claim 1, **characterized in that** a deformation by pressure of the specimen is carried out along a third of three spatial directions essentially normal to each other, where following the free expansion of the specimen in at least one of the other two spatial dimensions boundaries are imposed.

3. Method according to claim 1 or 2, **characterized in that** a deformation length of more than 30%, and preferably between 50% and 60%, of the thickness of the specimen in the direction of deformation occurs in each deformation step.

4. Method according to any of claims 1 to 3, **characterized in that** two or three pressure pistons are used whose axes are normal to each other.

5. Device for the implementation of the method according to any of claims 1 to 4 for the plastic deformation of a material specimen (1), which is contained in a pressure resistant mould (2), with at least one pressure piston (3) acting on said specimen (1), where said pressure-resistant mould (2) has an interior chamber essentially shaped as a parallelepiped, and where at least one of the walls (4,5,6) bounding the interior chamber is configured as a pressure piston (3) moveable into the interior chamber, and where after pressure has been applied to the piston, the specimen (1) will expand essentially normal to the direction of pressure into a free space (7) of the pressure resistant mould (2), **characterized in that** three wall faces, each adjacent to the others, are configured as alternatingly actuated pressure pistons (3).

6. Device as in claim 5, **characterized in that** at least one of the walls (4) bounding the interior chamber, which is not configured as a pressure piston (3), is made removable or shiftable in order to facilitate removal of the specimen (1) from the mould.

## Revendications

1. Procédé de fabrication de matière submicrocristalline ou nanocristallines par une déformation plastique multiple d'un échantillon de matière selon lequel la forme extérieure de l'échantillon de matière correspond pratiquement, après la première déformation, chaque fois à la dernière déformation,
**caractérisé par** les étapes suivantes :
a) déformation sous pression de l'échantillon de matière suivant une première parmi trois directions de l'espace essentiellement perpendiculaires les unes aux autres et après expansion libre de l'échantillon dans au moins l'une des deux autres directions de l'espace, on fixe des limites,
b) déformation sous pression de l'échantillon de matière suivant une seconde des trois directions de l'espace essentiellement perpendiculaires les unes aux autres, et après expansion libre de l'échantillon on fixe des limites au moins dans l'une des deux autres directions de l'espace,
c) on poursuit par les étapes a, b jusqu'à obtenir une structure fine définie au préalable pour l'échantillon de matière et les différentes étapes de déformation sont exécutées à des températures Tᵥ comprises entre la température ambiante et une température de 0,5 Tₛ, la température Tₛ étant la température de fusion de cette matière et on effectue entre 8 et 10 étapes de transformation.pour obtenir des limites de granulométrie d'angle grossier supérieur à 15°,

2. Procédé selon la revendication 1,
**caractérisé en ce qu'**
après l'étape b) on effectue une déformation sous pression de l'échantillon de matière suivant une troisième des trois directions de l'espace essentiellement perpendiculaires les unes aux autres et après la libre expansion de l'échantillon, on fixe des limites au moins dans l'une des deux autres directions de l'espace.

3. Procédé selon la revendication 1 ou 2,
**caractérisé en ce que**
par des étapes de déformation, on exécute une course de déformation supérieure à 30 %, de préférence comprise entre 50 % et 60 % de l'épaisseur de l'échantillon de matière dans le sens de la déformation.

4. Procédé selon l'une des revendications 1 à 3,
**caractérisé en ce qu'**
on utilise deux ou trois poinçons de pression dont les axes sont perpendiculaires les uns aux autres.

5. Dispositif pour la mise en oeuvre du procédé selon l'une des revendications 1 à 4 pour la déformation plastique d'un échantillon de matière (1) dans un moule (2) résistant à la pression, en utilisant au moins un poinçon de pression (3) agissant sur l'échantillon de matière (1), le moule résistant à la pression (2) ayant une cavité intérieure essentiellement parallélépipédique et au moins l'une des surfaces de paroi (4, 5, 6) qui délimite le volume intérieur est réalisée par un poinçon de pression (3) mobile en direction du volume intérieur et après la mise en pression, l'échantillon de matière (1) s'expanse pratiquement perpendiculairement à la direction d'exercice de la pression dans une zone libre (7) du moule (2) résistant à la pression,
**caractérisé en ce que**
chaque fois trois des surfaces de paroi directement adjacentes sont réalisées sous la forme de poinçons de pression (3) actionnés alternativement.

6. Dispositif selon la revendication 5,
**caractérisé en ce que**
pour l'extraction de l'échantillon de matière (1), au moins l'une des surfaces de paroi (4), délimitant le volume intérieur, n'est pas réalisée comme poinçon de pression (3) mais peut être enlevée ou coulissée.
